# EUROPÄISCHE PATENTSCHRIFT

(11) **EP 0 194 526 B1**
(45) Veröffentlichungstag und Bekanntmachung des Hinweises auf die Patenterteilung: **25.04.1990**
(21) Anmeldenummer: 86102624.3
(22) Anmeldetag: 28.02.1986
(51) Int. Cl.: B41C 1/10, B41M 5/26

(54) **Verfahren zur Herstellung von Offset-Druckplatten**
Process for the production of lithographic printing plates
Procédé pour la fabrication de plaques pour l'impression lithographique

(30) Priorität: 02.03.1985 DE 3507418
(43) Veröffentlichungstag der Anmeldung: 17.09.1986
(73) Patentinhaber: BASF Aktiengesellschaft, 67063 Ludwigshafen (DE)
(72) Erfinder: Albert, Berhard, Dr., D-6701 Maxdorf (DE); Eilingsfeld, Henrich, Dr,, D-6710 Frankenthal (DE); Neumann, Peter, Dr., D-6908 Wiesloch (DE)

(56) Entgegenhaltungen:
- EP-A- 0 001 068
- US-A- 2 713 822
- IBM TECHNICAL DISCLOSURE BULLETIN, Band 27, Nr. 7A, Dezember 1984, Seite 4010, Armonk, New York, US; K.S. PENNINGTON et al.: "Offset lithographic printing plate maker"
- PATENT ABSTRACTS OF JAPAN, Band 8, Nr. 164 (M-313)[1601], 28. Juli 1984; & JP-A-59 57 754 (RICOH K.K.) 03-04-1984
- PATENT ABSTRACTS OF JAPAN, Band 5, Nr. 61 (M-65), 24. April 1981, Seite 15 M 65; & JP-A-56 13 168 (TOMOEGAWA SEISHIJIYO K.K.) 09-02-1981

## Beschreibung

Die Übertragung von Information auf eine Offsetdruckplatte geschieht nach dem Stand der Technik beispielsweise mittels photolithographischer Verfahren.

Dazu muß von der Vorlage eine geeignete Maske z.B auf photographischem Weg erzeugt werden. Eine lichtempfindlich beschichtete Druckplatte kann durch Belichten durch diese Maske bildmäßig in hydrophobe und hydrophile Bereiche differenziert werden.

Eine weitere Möglichkeit der Informationsübertragung auf eine für den Offsetdruck geeignete Druckplatte besteht in der elektrophotographischen Arbeitsweise.

Der Erfindung lag die Aufgabe zugrunde, ein Verfahren zur Herstellung von Offsetdruckplatten bereitzustellen, bei dem elektrisch gespeicherte Informationen, wie Texte oder auch Bilder, direkt, d.h. ohne ein optisches Zwischenbild, wie dies z.B. in der photographischen Arbeitsweise nötig ist, auf eine für den Offsetdruck geeignete Druckplatte übertragen werden können.

Gegenstand der Erfindung ist ein Verfahren zur Herstellung von Offsetdruckplatten durch Übertragen von Informationen auf eine für den Offsetdruck geeignete Druckplatte, das dadurch gekennzeichnet ist, daß von einem Träger mittels eines elektronisch gesteuerten Thermokopfes eine oder mehrere verdampfbare und/oder schmelzbare Substanzen der Formel (I) in der
A ein n-wertiger hydrophober Rest,
X ein hydrophiler Substituent und
n 1, 2, 3 oder 4 bedeutet,
bildmäßig auf die Druckplatte übertragen werden.

Die vorher hydrophile Plattenoberfläche wird durch (I) an den Übertragungstellen hydrophobiert.

Das erfindungsgemäße Verfahren hat gegenüber den Verfahren des Standes der Technik eine Reihe von Vorteilen:
a) man kann unbeschichtete Druckplatten verwenden;
b) die photomechanischen Schritte zur Übertragung der Information (in Form von Schrift oder Bildem) auf eine Offsetplatte und zwar sowohl bei Offsetplatten für Schwarz-Weiß-, als auch bei solchen für den Mehrfarbendruck entfällt;
c) eine Bildvorlage ist in der Regel nicht erforderlich, weshalb das Verfahren besonders geeignet ist, elektronisch gespeicherte Informationen auf eine Offsetplatte zu übertragen;
d) bei Verwendung farbiger Verbindungen (I) ist die übertragene Information sichtbar;
e) das Entwickeln der Platte mit bestimmten Lösungsmitteln (photolithographisches Verfahren) oder das Betonern und Einbrennen des Toners (elektrophotographisches Verfahren) entfällt.

Die auf dem Träger aufgebrachten verdampfbaren und/oder schmelzbaren Substanzen der Formel (I) haften auf der Aluminiumoberfläche der Offsetplatte sehr gut und hydrophobieren die Oberfläche an den beschichteten Stellen. Das Haftvermögen der übertragenen Substanzen kann gegebenenfalls durch eine Wärmebehandlung der beschichteten Platte noch verbessert werden.

Eine so hergestellte Offsetdruckplatte kann direkt zum Drucken verwendet werden.

Als verdampfbare und/oder schmelzbare Substanzen kommen solche in Betracht, die
1. die Aluminiumoberfläche hydrophobieren und in den in den Offsetdruckfarben verwendeten flüssigen organischen Medien und Bindemitteln nicht quellbar oder nicht löslich sind;
2. auf der Aluminiumoberfläche der Offsetdruckplatte ein hohes Haftvermögen, gegebenenfalls nach einer thermischen Nachbehandlung, aufweisen;
3. bei Temperaturen bis 300 _{°}C unter Verdampfen von dem Träger auf die Druckplatte übergehen und die bei diesen Temperaturen beständig oder im wesentlichen beständig sind;
4. unter den Anwendungsbedingungen nicht toxisch sind.

In der Allqemeinen Formel (I) bedeuten
A ein n-wertiger hydrophober Rest,
X ein hydrophiler Substituent und
n 1, 2, 3, 4, 5 oder 6.

Als hydrophile Substituenten sind für X z. B. -OH, -SH, -NH₂, -NHAlkyl, -NHOH, >C=NOH, Pyridinyl, Chinolinyl, Pyrimidinyl, Pyrazinyl, Imidazolyl und Imidazolinyl zu nennen, wobei die heterocyclischen Systeme noch weiter substituiert sein können. Diese Gruppen können auch Wasserstoffbrücken bilden. Wenn n 2 ist, können die Reste X gleich oder verschieden sein.

Als hydrophobe Reste, an denen die Substituenten X stehen, kommen solche in Betracht, die sich von aromatischen, von heteroaromatischen, von partiell gesättigten oder vollständig gesättigten heterocyclischen oder cycloaliphatischen Ringsystemen ableiten. Der hydrophobe Rest A leitet sich z. B. ab vom Benzol, Naphthalin, Anthracen, Naphthochinon, Anthrachinon, Benzophenon, Indan, Azastilben oder von Azoverbindungen auf der Basis Benzol, Naphthalin, Pyridin, Chinolin und/oder Thiophen.

(I) Weist 1 bis 6, bevorzugt 2 bis 5, insbesondere 2, 3 oder 4 hydrophile Substituenten X auf.

Für (I) kommen z. B. Verbindungen der Formeln (II) bis (XXII) in Betracht:

In den Formeln (II) bis (XXII) stehen:
X¹, X2, X3 und X4 für H, OH, NH₂, Amino-C₁-C₄-alkyl,
R für H, C₁- bis Cs-Alkyl, Phenyl, o-, m-, p-Tolyl, Benzyl, Phenylethyl, C₁-C₃-Alkoxy-C₂-C₃-alkyl, C₁-C₅-Alkoxy, C₁-C₃-Alkoxy-C₂-C₃-alkoxy, Phenoxy, o-, m-, p-Tolyloxy, Benzyloxy, Phenylethyloxy;
Rl, R3 und R4 unabhängig voneinander für H, C₁-C₆-Alkyl, Phenyl, Benzyl,
R² für gegebenenfalls durch Chlor oder Methyl substituiertes Phenyl und
Y für C₂- oder Cₐ-Alkylen.

Im einzelnen sind zu nennen:
für Amino-C₁-C₄-alkyl:
Methylamino, Ethylamino, n-Propylamino, i-Propylamino, n-Butylamino, 2-Butylamino, t-Butylamino, i-Butylamino;
für C₁-C₆-Alkyl:
Methyl, Ethyl, n-Propyl, i-Propyl, n-Butyl, 2-Butyl, i-Butyl, t-Butyl, Pentyl, Hexyl;
für C₁-C₃-Alkoxy-C₂-C₃-alkyl:
2-Methoxy-ethyl, 2-Ethoxy-ethyl, 3-Methoxy-propyl, 3-Ethoxy-propyl;
für C₁-C₆-Alkoxy:
Methoxy, Ethoxy, n-Propoxy, i-Propoxy, n-Butoxy, 2-Butoxy, i-Butoxy, t-Butoxy, Pentoxy, Hexoxy;
für C₁-C₃-Alkoxy-C₂-C₃-alkoxy:
2-Methoxy-ethoxy, 2-Ethoxy-ethoxy, 3-Methoxy-propoxy, 3-Ethoxy-propoxy. Vorzugsweise stehen
X¹: für H, OH, NH₂;
X2, X4: für H, OH;
X3: für OH;
R: für H, CH₃, i-Propyl, t-Butyl,
_{R1:} für CH₃,
R2: für Phenyl, p-Chlorphenyl, p-Tolyl,
R3: für H, CHₐ, i-Propyl, t-Butyl,
R4: für H, CH₃ und
Y: für -CH₂-CH₂-, -CH₂-CH₂-CH₂-.

Die Verbindungen (II) bis (XXII) sind bekannt oder können nach bekannten Verfahren hergestellt werden.

Zur Anwendung gemäß dem Verfahren der Erfindung ist (I) auf einem dünnen wärmefesten Träger aufgebracht, gegebenenfalls zusammen mit einem Bindemittel. Als Träger kommen vorzugsweise dünne wärmefeste Folien aus Polyester, Polycarbonat mit Schichtdicken zwischen 1 und 20, vorzugsweise zwischen 2 und 10µm in Betracht. Die Rückseite der Träger kann beschichtet sein, z. B. mit Aluminium oder Zinn oder mit anderen temperaturbeständigen Substanzen wie Si0₂, Al₂O₃ oder Zn0, um ein Ankleben an den Thermokopf zu verhindern.

Die Beschichtung der Folie mit der verdampfbaren Substanz (I) kann z. B. durch Schleudern, Rakeln, Spin-coating oder Bedampfen erfolgen. Die Schichtdicke liegt in der Regel bei 0,05 µm bis 10 µm, vorzugsweise bei 0,1 µm bis 5 µm.

Die folgenden Beispiele sollen die Erfindung zusätzlich erläutern.

### Beispiel 1

a) Eine 4 µm starke PES-Folie wird in einer Vakuumapparatur rückseitig mit Zinn (Schichtdicke: 200 nm) bedampft.
   Die Vorderseite wird in einer Vakuumapparatur mit 1,2,8-Trihydroxy-4-tert.-butylanthrachinon [(II) mit X1 = 2-OH und R = 4-tert.-Butyl] bedampft; Schichtdicke: 500 nm.
b) Die erhaltene Folie wird in einer Vorrichtung zwischen einer Thermokopfzeile und einer unbeschichteten Offsetplatte eingespannt. Durch sukzessives elektronisches Ansteuern der Thermozeile und Weitertransport von Folie und Offsetplatte wird die im Speicher vorhandene Information bildmäßig zeilenweise auf die Offsetplatte übertragen. Die übertragene Information ist auf der Oberfläche der Offsetplatte gut erkennbar.

Nach dem vollständigen Beschreiben wird die Platte bei 80 _{°}C getempert (Dauer: 10 Min). Die Platte ist dann druckfertig.

### Beispiele 2 bis 22

Eine auf der Rückseite mit einer temperaturbeständigen Substanz bedampfte PES-Folie (5 µm) wurde wie in Beispiel 1 a) mit den in der Tabelle angegebenen Verbindungen bedampft. Mit der Folie wurde mit Hilfe einer Thermokopfzeile eine unbeschichtete Offsetdruckplatte wie in Beispiel 1 b) beschrieben. Die aufgedampfte temperaturbeständige Substanz und deren Schichtdicke ist in den Spalten 2 und 3 der Tabelle angegeben.

## Patentansprüche

1. Verfahren zur Herstellung von Offsetdruckplatten durch Übertragen von Informationen auf eine für den Offsetdruck geeignete Druckplatte, dadurch aekennzeichnet, daß von einem Träger mittels eines elektronisch gesteuerten Thermokopfes eine oder mehrere verdampfbare und/oder schmelzbare Substanzen der Formel (I) in der
A ein n-wertiger hydrophober Rest,
X ein hydrophiler Substituent und
n 1, 2, 3 oder 4 bedeutet,
bildmäßig auf die Druckplatte übertragen werden.

2. Verfahren gemäß Anspruch 1, dadurch aekennzeichnet. daß X für -OH, -SH, -NH₂, -NH-AIkyl, -NHOH, C=N-OH, für Pyridinyl, Chinolinyl, Pyrimidyl, Pyrazinyl und/oder Imidazolyl steht, wobei bei n 2 die Reste X gleich oder verschieden sein können und die heterocyclischen Substituenten gegebenenfalls noch substituiert sind.

3. Verfahren gemäß Anspruch 1 oder 2, dadurch aekennzeichnet, daß sich A von aromatischen, heteroaromatischen, von partiell gesättigten oder vollständig gesättigten heterocyclischen oder cycloaliphatischen Ringsystemen ableitet.

4. Verfahren gemäß Anspruch 3, dadurch gekennzeichnet, daß sich A vom Benzol, Naphthalin, Anthracen, Naphthochinon, Anthrachinon, Benzophenon, Indan, Azastilben oder von Azoverbindungen auf der Basis Benzol, Naphthalin, Pyridin, Chinolin und/oder Thiophen ableitet.

5. Verfahren gemäß Anspruch 3 oder 4, dadurch aekennzeichnet, daß sich die verdampfbaren und/oder schmelzbaren Verbindungen von Anthrachinon, Naphthochinon, Azastilben, Indan oder von Azoverbindungen auf der Basis Benzol, Naphthalin, Pyridin, Chinolin und/oder Thiophen ableiten.

## Claims

1. A process for the production of an offset printing plate by transferring information onto a printing suitable for offset printing, wherein one or more vaporizable and/or fusible substances of the formula (I) wherein A is an n-valent hydrophobic radical, X is a hydraulic substituent and n is 1, 2, 3 or 4 are transferred imagewise from a base onto the printing plate by means of an electronically controlled thermal head.

2. A process as claimed in claim 1, wherein X is -OH, -SH, -NH₂, -NH-alkyl, -NHOH, C+N-OH, pyridyl, quinolyl, pyrimidyl, pyrazinyl and/or imidazolyl, and, where n _{2:}2, the radicals X may be identical or different, and the heterocyclic substituents can be unsubstituted or further substituted.

3. A process as claimed in claim 1 or 2, wherein A is derived from an aromatic, heteroaromatic or partially or completely saturated heterocyclic or cycloaliphatic ring system.

4. A process as claimed in claim 3, wherein A is derived from benzene, naphthalene, anthracene, naphthoquinone, anthraquinone, benzophenone, indan or azastilbene or from an azo compound based on benzene, naphthalene, pyridine, quinoline and/or thiophene.

5. A process as claimed in claim 3 or 4, wherein the vaporizable and/or fusible compounds are derived from anthraquinone, naphthoquinone, azastilbene or indan or from an azo compound based on benzene naphthalene, pyridine, quinoline and/or thiophene.

## Revendications

1. Procédé de fabrication de plaques d'impression offset par transfert d'informations sur une plaque d'impression convenant à l'impression offset, caractérisé en ce que, au départ d'un support, on transfère en conformité d'image sur la plaque offset, à l'aide d'une tête thermique à commande électronique, une ou plusieurs substances évaporables et/ou fusibles de la formule (I) dans laquelle A représente un radical hydrophobe, n-valent, X représente un substituant hydrophile et n= 1, 2, 3 ou 4.

2. Procédé suivant la revendication 1, caractérisé en ce que X représente un radical -OH, -SH, -NH₂, -NH-alkyle, -NHOH, C=N-OH, pour pyridinyle, quinoléinyle, pyrimidyle, pyrazi- nyle et/ou imidazolyle, où pour n s 2, les radicaux X peuvent être identiques ou différents et les substi- tuants hétérocycliques peuvent éventuellement encore être substitués.

3. Procédé suivant la revendication 1 ou 2, caractérisé en ce que A provient de systèmes cycliques aromatiques, hétéroaromatiques, hétérocycliques partiellement saturés ou totalement saturés, ou cy- cloaliphatiques.

4. Procédé suivant la revendication 3, caractérisé en ce que A dérive du benzène, du naphthalène, de l'anthracène, de la naphtoquinone, de l'antraquinone, de la benzophénone, de l'indane, de l'azastilbè- ne, ou de composés azoïques à base de benzène, de naphtalène, de pyridine, de quinoléine, et/ou de thiophène.

5. Procédé suivant la revendication 3 ou 4, caractérisé en ce que les composés évaporables et/ou fusibles proviennent de l'anthraquinone, de la naphtoquinone, de l'azastilbène, de l'indane, ou de composés azoïques à base de benzène, de naphtalène, de pyridine, de quinoléine et/ou de thiophène.
